# EUROPÄISCHE PATENTSCHRIFT

(11) **EP 1 038 300 B1**
(45) Veröffentlichungstag und Bekanntmachung des Hinweises auf die Patenterteilung: **05.12.2001**
(21) Anmeldenummer: 99947320.0
(22) Anmeldetag: 13.09.1999
(51) Int. Cl.: G21G 4/06

(54) **HOCHRADIOAKTIVE MINIATURISIERTE KERAMISCHE STRONTIUM-90-STRAHLENQUELLEN UND VERFAHREN ZU DEREN HERSTELLUNG**
HIGHLY RADIOACTIVE MINIATURIZED CERAMIC STRONTIUM 90 RADIATION SOURCE AND METHOD FOR THE PRODUCTION THEREOF
SOURCES DE RAYONNEMENT EN CERAMIQUE A BASE DE STRONTIUM 90 MINIATURISEES HAUTEMENT RADIOACTIVES ET PROCEDE DE FABRICATION DESDITES SOURCES

(30) Priorität: 13.10.1998 DE 19848312; 02.11.1998 US 106700 P
(43) Veröffentlichungstag der Anmeldung: 27.09.2000
(73) Patentinhaber: Eurotope Entwicklungsgesellschaft für Isotopentechnologien mbH, 13125 Berlin (DE)
(72) Erfinder: HESS, André, D-13053 Berlin (DE); REETZ, Teja, 15566 Schöneiche (DE)
(74) Vertreter: Ziebig, Marlene, Dr. Dipl.-Chem.
(86) Internationale Anmeldenummer: EP9906732
(87) Internationale Veröffentlichungsnummer: WO0022628

(56) Entgegenhaltungen:
- EP-A- 0 346 962
- EP-A- 0 855 434
- US-A- 3 944 438
- US-A- 4 061 583
- PATENT ABSTRACTS OF JAPAN vol. 013, no. 260 (C-607), 15. Juni 1989 (1989-06-15) & JP 01 061354 A (MITSUBISHI ELECTRIC CORP), 8. März 1989 (1989-03-08)
- DATABASE WPI Section Ch, Week 199722 Derwent Publications Ltd., London, GB; Class E33, AN 1997-241516 XP002123368 & JP 09 077516 A (JAPAN ENERGY CORP), 25. März 1997 (1997-03-25)
- DATABASE WPI Week 198035 Derwent Publications Ltd., London, GB; AN 1980-61605c XP002123369 & JP 55 029007 B (JAPAN ATOMIC ENERGY RES. INST.), 31. Juli 1980 (1980-07-31)
- DATABASE WPI Section Ch, Week 197415 Derwent Publications Ltd., London, GB; Class E33, AN 1974-27812V XP002123370 & JP 48 100599 A (JAPAN ATOMIC ENERGY RES INST), 19. Dezember 1973 (1973-12-19)
- DATABASE WPI Section Ch, Week 197405 Derwent Publications Ltd., London, GB; Class E32, AN 1974-08050V XP002123371 & JP 48 066600 A (JAPAN ATOMIC ENERGY RES INST), 12. September 1973 (1973-09-12)
- REGISTRY OF RADIOACTIVE SEALED SOURCES AND DEVICES - N°: NR-8076-S-801-S 17 Feb. 1998 - Retrieved from Internet: <URL:http://www.hsrd.ornl.gov/nrc/ssdr/ 80760801.pdf> Seiten 1-4 XP002123366
- REGISTRY OF RADIOACTIVE SEALED SOURCES AND DEVICES - N°: CA-406-S140-S 10 Oct. 1982 - Retrieved from Internet: <URL:http://www.hsrd.ornl.gov/nrc/ssdr/ 04060140.pdf> Seiten 1-5 XP002123367

## Beschreibung

Die Erfindung betrifft hochradioaktive, miniaturisierte, zylindrische Strontium-90-Titanat-, Strontium-90-Zirkonat- und Strontium-90-Silikat-Strahlenquellen, die eine Aktivität größer als 25 mCi/mm³, vorzugsweise ≥ 30 mCi/mm³ und einen Durchmesser unter 0,7 mm, vorzugsweise unter 0,4 mm, aufweisen. Gegenstand der Erfindung ist auch ein Verfahren zur Herstellung dieser extrem kleinen, aber hochradioaktiven Strahlenquellen.

In der weiteren Beschreibung wird für Strontium-90-Titanat auch ⁹⁰SrTiO₃ verwendet, für Strontium-90-Zirkonat ⁹⁰SrZrO₃ und für Strontium-90-Silikat ⁹⁰SrSiO₃.

Für medizinische Anwendungen gewinnt die Miniaturisierung der radioaktiven Strahlungsquellen zunehmend an Bedeutung. So wird z.B. in der Tumortherapie und in der intravascularen Brachytherapie, das heißt der Bestrahlung der Innenwand von Blutgefäßen, mit eingeführten Miniaturquellen gearbeitet.

Für die Herstellung der für solche Zwecke häufig eingesetzten Miniaturstrahlungsquellen des Isotopes Strontium-90 sind im wesentlichen zwei Verfahren bekannt. So wird bei der Herstellung von flächigen Strahlungsquellen eine Mischfällung Ag₂CO₃/⁹⁰SrCO₃/TiO₂ mit anschließender Temperung des Niederschlages durchgeführt, wobei der entstehende Silberkuchen in die gewünschte Form gebracht wird. Zur Herstellung von miniaturisierten, zylindrisch geformten Strontium-90-Quellen ist es bekannt, einen vorgeformten Trägerkörper, der aus Titandioxid besteht, mit einer ⁹⁰Sr(NO₃)₂-Lösung zu tränken, zu trocknen und anschließend oberhalb 1000°C zu glühen. Dabei bildet sich unlösliches Strontium-90-Titanat (⁹⁰SrTiO₃). Diese Strahlungsquellen sind dadurch gekennzeichnet, daß sie eine Aktivität von lediglich 5 bis 7 mCi pro mm³ aufweisen. Diese Aktivität und die daraus resultierende Dosisleistung ist aber beispielsweise für die erwähnten medizinischen Anwendungen nicht ausreichend. Es besteht nach wie vor ein Bedarf an möglichst kleinen, aber hochradioaktiven Strontium-90-Strahlenquellen.

Aufgabe der Erfindung war es deshalb, ein Herstellungsverfahren bereitzustellen, mit dem hochradioaktive und sehr kleine Strontium-90-Strahlenquellen in einem möglichst automatisierten oder teilautomatisierten Verfahren hergestellt werden können. Um bei den medizinischen Anwendungen auch sehr kleine Blutgefäße zu erreichen, sollte der Durchmesser der Strahlenquellen unter 0,6 mm liegen.

Die Aufgabe der Erfindung wird durch ein Verfahren zur Herstellung von keramischen Strontium-90-Strahlenquellen gelöst, bei dem die wäßrige Lösung eines Strontium-90-Salzes vereinigt wird mit einer in Lösung befindlichen Titan-, Zirkonium- und/oder Siliziumverbindung sowie der Lösung eines oder mehrerer Ammoniumsalze der Kohlensäure und/oder einer niedermolekularen organischen Säure, aus dem Gemisch das Lösungsmittel ausgetrieben wird, der Rückstand kalziniert und nach Zusatz von Hilfsstoffen in einen plastischen Zustand überführt wird, die plastische Masse mikroextrudiert wird, der sich bildende Faden einem Sinterprozeß unterworfen und abschließend in die gewünschten Längen geschnitten wird, so daß miniaturisierte Strahlenquellen erhalten werden die gegebenenfalls in an sich üblicher Weise verkapselt werden können. Es ist selbstverständlich auch möglich, den erhaltenen Strontium⁹⁰-Masse-Strang erst zu schneiden und dann zu sintern. Im weiteren wird für die erfindungsgemäß hergestellten ⁹⁰SrTiO₃-, ⁹⁰SrSiO₃- und ⁹⁰SrZrO₃-Körper auch der Begriff "radioaktive Keramik" verwendet.

Das erfindungsgemäße Herstellungsverfahren, mit dem die radioaktive Keramik durch Mikroextrusion hergestellt wird, hat gegenüber der herkömmlichen Tränktechnologie, bei der vorgefertigte inaktive Keramikträger mit der Strontium-90-Lösung getränkt werden, den Vorteil, daß Strahlenquellen mit höherem Sr-90-Anteil (im Fall von ⁹⁰SrTiO₃ beträgt die Dichte ≥ 4g/cm³) hergestellt werden können. Das erfindungsgemäße Verfahren ist (teil-) automatisierbar und fernbedienbar. Es sind keine Mahlprozesse, keine Klassierung, keine Filtrationsprozesse, keine Sprühvorgänge und außer Schneiden auch keine Finishbearbeitung notwendig. Die zylindrischen Quellen werden nicht als Einzelzylinder, sondern als Strang (Faden) hergestellt, der im Grün- oder gesinterten Zustand geschnitten wird.

Die Ausgangsverbindungen für das erfindungsgemäße Herstellungsverfahren sind kommerziell erhältlich. Als Strontium-90-Salz kann beispielsweise das Strontium-90-nitrat mit einer Konzentration von 0,2 g Feststoff/ml eingesetzt werden, das als schwach salpetersaure Lösung käuflich ist und Anteile von Bariumnitrat und geringe Eisenverunreinigungen enthält. Das eingesetzte Strontium-90-Salz kann auch das Salz einer niedermolekularen organischen Säure sein, z.B. ⁹⁰Sr-Formiat oder ⁹⁰Sr-Acetat.

Obwohl erfindungsgemäß auch wasserlösliche Salze wie Chloride als Titan-, Zirkonium- oder Siliziumverbindungen verwendet werden können, sind Alkoholate bevorzugt. Dabei können auch Gemische von Titan-, Zirkonium- und Silizium-Alkoholaten zur Anwendung kommen, so daß gemischte Keramiken entstehen, beispielsweise aus ⁹⁰SrSiO₃ und ⁹⁰SrTiO₃ oder ⁹⁰SrSiO₃ und ⁹⁰SrZrO₃. Die Ausführungsvariante, daß entweder ein Titan- oder ein Zirkonium- oder ein Silizium-Alkoholat eingesetzt wird, ist jedoch bevorzugt. Als bevorzugte Alkoholate kommen erfindungsgemäß Ethylate, Propylate, Butylate, die entsprechenden iso-Verbindungen oder die entsprechenden gemischten Alkoholate zur Anwendung. Zur Herstellung einer ⁹⁰SrTiO₃-Keramik ist Tetra-isopropylorthotitanat (TiPOT) ganz besonders bevorzugt. Zur Herstellung einer ⁹⁰SrSiO₃-Keramik kommt ganz besonders bevorzugt Tetraethoxysilan (TEOS) in Frage. Zur Herstellung einer ⁹⁰SrZrO₃-Keramik ist Zirkon-(IV)-Propylat ganz besonders bevorzugt.Die verwendeten Alkoholate werden erfindungsgemäß bevorzugt in wasserfreier alkoholischer Lösung eingesetzt.

Als Ammoniumsalz können alle die Verbindungen eingesetzt werden, deren Anion thermisch abspaltbar oder thermisch zersetzbar ist, und die mit Strontium eine schwerlösliche Verbindung bilden, wie beispielsweise Karbonat oder Oxalat. Das Ammonium kann auch in substituierter Form als organische Ammoniumverbindung vorliegen. Günstig sind auch alkohollösliche Ammoniumverbindungen wie Ammoniumoxalat, die gemeinsam mit den Silizium-, Titan- und Zikonium-Alkoholaten in einer Lösung eingesetzt werden können. In einer bevorzugten Ausführungsform wird (NH₄)₂CO₃ eingesetzt.

Erfindungsgemäß beträgt das Molverhältnis ⁹⁰Sr : Me : NH₄ 0,85-1 : 0,95-1,05 : 1,7-2, vorzugsweise 0,93 : 1 : 1,86, wobei Me Ti, Zr und/oder Si bedeutet.
Die beschriebenen Ausgangslösungen werden gemischt, wobei die ⁹⁰Sr-Lösung vorgelegt wird, und homogenisiert, vorzugsweise durch Rühren. Anschließend wird das Lösungsmittel größtenteils ausgetrieben und der Rückstand kalziniert, vorzugsweise bei 650-1000°C, mit einer Haltezeit bei dieser Temperatur in der Größenordnung von ca. einer Stunde. Die bevorzugte Kalzinierungstemperatur liegt bei 800-830°C, besonders bevorzugt bei 820-830°C.

Das Austreiben des Lösungsmittels kann durch Verdampfung und/oder Sublimation erfolgen.

Der kalzinierten Masse wird nachfolgend ein Plastifizierversatz untergemischt. Als Plastifizierversatz für Oxidkeramiken sind eine Reihe von Rezepturen bekannt, die üblicherweise organische Hilfsstoffe wie ein Lösungsmittel, ein Bindemittel, einen Weichmacher, ein Gleitmittel und ein Dispergiermittel enthalten. Dabei kann ein Stoff auch die Funktion mehrerer Komponenten übernehmen.

Als vorteilhaft für die Plastifizierung der erfindungsgemäßen Strontium-90-Masse hat sich ein wäßriger Plastifizierungsversatz aus einem Cellulosederivat mittlerer Molmasse, einem Polysaccharid, einem Polyol, z.B. Glycerol, und einem Polyelektrolyt aus einer Karbonsäurezubereitung erwiesen. Diese Hilfsstoffe werden dem kalzinierten Pulver nach dem Abkühlen in einer Menge zwischen 6 bis 18 Gew.%, bezogen auf das Gewicht des Pulvers, zugesetzt. Neben diesen an und für sich für die Plastifizierung üblichen Hilfsstoffen wird dem kalzinierten Pulver erfindungsgemäß während der Plastifizierung ein Silizium-, Titan- und/oder Zirkonium-Alkoholat in einer Menge zwischen 0,5 bis 2 Gew.% zugesetzt. Dabei kommen als Alkoholate die gleichen in Frage, die weiter oben für die Herstellung der Ausgangsmischung beschrieben sind. Für den Fall der Verwendung von TiPOT beträgt das Masseverhältnis Cellulosederivat : Polysaccharid : Polyol : Polyelektrolyt : TiPOT 7-9 : 3,5-4,5 : 6-8 : 0,8-1,2 : 15-24, vorzugsweide 8 : 4 : 7 : 1 : 19. Für den Fall der Verwendung von TEOS beträgt das Masseverhältnis Cellulosederivat : Polysaccharid : Polyol : Polyelektrolyt : TEOS 7-9 : 3,5-4,5 : 6-8 : 0,8-1,2 : 20-30, vozugsweise 8 : 4 : 7 : 1 : 25.

Die mit dem Plastifizierversatz vermischte, krümelige Masse wird nun durch intensives Kneten und Entlüften geschmeidig und porenfrei gemacht und in einem letzten Schritt mikroextrudiert. Dazu können Geräte eingesetzt werden, die nach dem Prinzip üblicher Kapillarviskosimeter oder üblicher Labor- Extruder arbeiten.

Die anschließende Sinterung des Strontium-90-Keramik-Stranges wird vorzugsweise so vorgenommen, daß eine langsame Erwärmung bis ca. 400°C erfolgt und danach etwas schneller bis auf die eigentliche Sintertemperatur, die zwischen 1260°C-1420°C liegt, erwärmt wird. In einer ganz besonders bevorzugten Ausführungsform erfolgt die Erwärmung bis ca. 400°C mit 1,5 K/min und dann bis zur Sintertemperatur mit ca. 5 K/min. Als bevorzugte Sintertemperatur hat sich die Temperatur zwischen 1370-1390°C herausgestellt. Die Sinterung wird für ca. 1 Stunde durchgeführt. Anschließend erfolgt das Schneiden des Strontium-90-Keramik-Fadens in die gewünschten Längen, beispielsweise mittels Laserschneiden. Vorzugsweise beträgt die Länge der Strahlenquellen ca. 1,8 mm. Es sind selbstverständlich auch andere Längen realisierbar.

Die erhaltenen ⁹⁰SrTiO₃-, ⁹⁰SrZrO₃- bzw. ⁹⁰SrSiO₃-Strahlenquellen sind. genügend stabil und weisen Dichten ≥ 80% der kristallographischen Dichte auf, was einer Radioaktivität > 25 mCi/mm³, vorzugsweise sogar ≥ 30 mCi/mm³ entspricht. Der erhaltene Durchmesser liegt unter 0,6 mm, vorzugsweise auch unter 0,4 mm. Besonders bevorzugt beträgt der Durchmesser der erfindungsgemäß hergestellten Quellen ca. 0,3 mm. Die Verteilung des Strontiums liegt statistisch in molekularen Bereichen. Die Endprodukte des erfindungsgemäßen Verfahrens sind abriebfest, das Strontium-90 wird von Wasser oder anderen Lösungsmitteln nicht ausgewaschen. Die Endprodukte sind in hohem Maße homogen. Soll die Homogenität noch weiter gesteigert werden, so kann dies erreicht werden, indem die Ausgangsmasse nach dem Austreiben des Lösungsmittels in einem zusätzlichen Zwischenschritt lyophilisiert und dann das Lyophilisat kalziniert wird. Die weiteren Verfahrensschritte werden wie oben beschrieben vorgenommen.

Neben dem beschriebenen Verfahren zur Herstellung sind auch radioaktive Strontium-Titanat-, Strontium- Zirkonat- und Strontium-Silikat-Strahlenquellen, die eine Aktivität > 25 mCi/mm³, vorzugsweise ≥ 30 mCi/mm³ aufweisen und einen Durchmesser von < 0,7 mm, vorzugsweise < 0,4 mm, ganz besonders bevorzugt von < 0,3 mm besitzen, Gegenstand der Erfindung. Die erfindungsgemäßen zylindrischen Strahlenquellen können in an sich bekannter Art und Weise mit einem körperverträglichen Material, beispielsweise Edelstahl, umschlossen (gekapselt) werden. Dies erfolgt derart, daß die hergestellten radioaktiven Keramiken in ein einseitig verschlossenes Röhrchen eingebracht werden, und das Röhrchen mittels eines Deckels verschlossen wird. Der Deckel wird vorzugsweise laserverschweißt.

Um die Sichtbarkeit der erfindungsgemäßen Strahlenquellen während der Therapie in der Röntgendiagnostik zu verbessern, können in das einseitig verschlossene Röhrchen vor und hinter die zylindrische radioaktive Keramik jeweils ein Tantalzylinder mit dem gleichen Durchmesser wie die Keramik als X-ray marker eingebracht werden. Das Röhrchen wird dann wie oben beschrieben mittels Deckel verschlossen. Damit ist es möglich, die Orientierung der Strahlenquelle zu zeigen/festzustellen, denn Edelstahl und Keramik sind bei der Röntgendiagnostik nicht sichtbar. Aufgrund der extremen Kleinheit der hergestellten Strahlenquellen ist es nicht möglich - wie z.B. in Seeds zur Prostatakrebsbestrahlung- Silber- oder Goldfäden als X-ray marker einzulassen. Für den vorliegenden Fall stellt somit die oben beschriebene Methode der Tantalzylinder eine exzellente Lösung dar.

### Ausführungsbeispiel

### Herstellung einer zylindrischen ⁹⁰SrTiO₃-Strahlenquelle mit einer Radioaktivität von ca. 30 mCi/mm3 und einem Durchmesser des Aktivitätsträgers von 0,26±0,01 mm.

In einem Platin-Fingertiegel mit 6 ml Fassungsvermögen wird 1 ml ⁹⁰Sr(NO₃)₂-Lösung mit 0,2 g Feststoff, der zu ca. 80% aus ⁹⁰SrNO₃)₂, ca. 20% aus Ba(NO₃)₂ und ca. 1% aus Fe(NO₃)₃ besteht, vorgelegt. Unter Rühren wird eine Lösung von 285 mg Tetra-iso-propyl-orthotitanat in 0,3 ml Ethanol zugegeben. Unmittelbar danach wird schnell eine Lösung von 90 mg (NH₄)₂CO₃ in 0,5 ml Wasser zugesetzt. Es wird ca. 15 Minuten gerührt und dann die Temperatur innerhalb von 60 Minuten auf 95°C erhöht, um das Lösungsmittel zu verdampfen. Anschließend wird zur Kalzinierung die Temperatur mit ca. 500 K/h auf 820°C erhöht und dort ca. 60 Minuten gehalten. Nach dem Abkühlen werden der Masse als Plastifizierungsversatz 6,2 mg Cellulose, 3,1 mg Polysaccharid, 5,2 mg Glycerol, 0,5 mg Polyelektrolyt (Karbonsäurezubereitung), 20 µl Tetra-iso-propyl-orthotitanat und 180 mg Wasser untergemischt. Die Masse wird aus dem Platin-Fingertiegel in eine Topfpresse von 6 ml Topfvolumen überführt und durch Aufbringen von Druck durch einen Lochboden von 0,3 mm Durchmesser gedrückt. Der sich bildende Faden wird in die Topfpresse zurückgeführt. Dieser Zyklus wird noch zweimal wiederholt. Nach dem vierten Durchgang durch den Lochboden wird ein Faden erhalten, der auf einer Keramikschiene abgelegt und gesintert wird. Dazu wird der Strang in einem Rohrofen mit 1,5 K/min bis 400°C erhitzt und danach mit 5 K/min bis auf 1380°C. Bei dieser Temperatur wird die Sinterung 1 Stunde durchgeführt. Der gesinterte ⁹⁰SrTiO₃-Faden ist handhabbar, jedoch spröde und besitzt eine Dichte von ca. 4,1 g/cm³. Er wird nun in 1,8 mm lange Zylinder geschnitten und diese in Edelstahlröhrchen verkapselt, wobei in Längsrichtung vor und nach der zylindrischen ⁹⁰SrTiO₃-Strahlenquelle jeweils ein kleiner Tantalzylinder gleichen Durchmessers eingebracht wird.

## Patentansprüche

1. Verfahren zur Herstellung von hochradioaktiven miniaturisierten keramischen Strontium-90-Strahlenquellen,
**dadurch gekennzeichnet, daß**
die wäßrige Lösung eines Strontium-90-Salzes vereinigt wird mit einer in Lösung befindlichen Titan-, Zirkonium- und/oder Siliziumverbindung sowie der Lösung eines oder mehrerer Ammoniumsalze der Kohlensäure und/oder einer niedermolekularen organischen Säure, aus dem Gemisch das Lösungsmittel ausgetrieben wird, der Rückstand kalziniert und nach Zusatz von Hilfsstoffen in einen plastischen Zustand überführt wird, die plastische Masse mikroextrudiert wird, der sich bildende Faden einem Sinterprozeß unterworfen und abschließend in die gewünschten Längen geschnitten wird, so daß miniaturisierte Strahlenquellen erhalten werden.

2. Verfahren nach Anspruch 1,
**dadurch gekennzeichnet, daß**
als Strontium-90-Salz das Nitrat oder das Salz einer niedermolekularen organischen Säure eingesetzt wird.

3. Verfahren nach Anspruch 1 oder 2,
**dadurch gekennzeichnet, daß**
als Titan-, Zirkonium- und Siliziumverbindungen Alkoholate eingesetzt werden, vorzugsweise Ethylate, Propylate, Butylate, deren Isoformen sowie die entsprechenden gemischten Alkoholate.

4. Verfahren nach Anspruch 3,
**dadurch gekennzeichnet, daß**
als Titanverbindung Tetraisopropylorthotitanat (TiPOT) eingesetzt wird.

5. Verfahren nach Anspruch 3,
**dadurch gekennzeichnet, daß**
als Siliziumverbindung Tetraethoxysilan (TEOS) Verwendung findet.

6. Verfahren nach Anspruch 3,
**dadurch gekennzeichnet, daß**
als Zirkonverbindung Zirkon(IV)-propylat Verwendung findet.

7. Verfahren nach einem der Ansprüche 1 bis 6,
**dadurch gekennzeichnet, daß**
das Molverhältnis ⁹⁰Sr : Me : NH₄ 0,85-1 : 0,95-1,05 : 1,7-2 beträgt, vorzugsweise 0,93 : 1 : 1,86, wobei Me Ti, Zr und/oder Si bedeutet.

8. Verfahren nach einem der Ansprüche 1 bis 7,
**dadurch gekennzeichnet, daß**
das Austreiben des Lösungsmittels durch Verdampfung und/oder Sublimation erfolgt.

9. Verfahren nach einem der Ansprüche 1 bis 8,
**dadurch gekennzeichnet, daß**
die Kalzinierung bei einer Temperatur zwischen 650°C bis 1000°C, vorzugsweise von 800°C bis 830°C, ausgeführt wird.

10. Verfahren nach nach einem der Ansprüche 1 bis 9,
**dadurch gekennzeichnet, daß**
dem kalzinierten Pulver übliche organische Hilfsstoffe zur Plastifizierung in einer Menge zwischen 6% bis 18 Gew.%, bezogen auf das Gewicht des Pulvers, zugesetzt werden.

11. Verfahren nach einem der Ansprüche 1 bis 10,
**dadurch gekennzeichnet, daß**
dem kalzinierten Pulver neben den organischen Hilfsstoffen ein Me-Alkoholat in einer Menge zwischen 0,5% bis 2 Gew.%, bezogen auf das Gewicht des Pulvers zugesetzt wird, wobei Me Ti, Zr und/oder Si bedeutet.

12. Verfahren nach einem der Ansprüche 1 bis 11,
**dadurch gekennzeichnet, daß**
die Sintertemperatur zwischen 1260°C bis 1420°C, vorzugsweise 1370°C bis 1390°C, eingestellt wird.

13. Verfahren nach einem der Ansprüche 1 bis 12,
**dadurch gekennzeichnet, daß**
die Ausgangsmasse nach Austreiben des Lösungsmittels in einem Zwischenschritt gefriergetrocknet wird, das Lyophilisat kalziniert wird und weiter gemäß Anspruch 1 verfahren wird.

14. Verfahren nach einem der Ansprüche 1 bis 13,
**dadurch gekennzeichnet, daß**
die erhaltenen zylindrischen Strahlenquellen mit einem körperverträglichen Material umschlossen werden.

15. Verfahren nach Anspruch 14,
**dadurch gekennzeichnet, daß**
das Umschließen durch Einbringen der Strahlenquelle in ein einseitig verschlossenes Röhrchen, vorzugsweise aus Edelstahl, und durch Verschließen des Röhrchens mittels eines Deckels erfolgt.

16. Verfahren nach Anspruch 14 oder 15,
**dadurch gekennzeichnet, daß**
beim Umschließen der Strahlenquelle mittels eines Röhrchens in das einseitig verschlossene Röhrchen vor und hinter die zylindrische Strahlenquelle jeweils ein Zylinder aus Tantal, mit gleichem Durchmesser wie die Strahlenquelle, eingebracht wird.

17. Hochradioaktive miniaturisierte zylindrische ⁹⁰SrTiO₃-, ⁹⁰SrSiO₃- oder ⁹⁰SrZiO₃-Strahlenquelle hergestellt gemäß dem Verfahren nach einem der Ansprüche 1-16 mit einer Aktivität > 25 mCi/mm³, vorzugsweise ≥30 mCi/mm³ und einem Durchmesser < 0,7 mm, vorzugsweise < 0,4 mm.

18. Strahlenquelle nach Anspruch 17,
**dadurch gekennzeichnet, daß**
sie von einem körperverträglichen Material in Form eines Röhrchens umschlossen ist.

19. Strahlenquelle nach Anspruch 18,
**dadurch gekennzeichnet, daß**
in dem Röhrchen vor und hinter dem ⁹⁰SrTiO₃-, ⁹⁰SrZrO₃- oder ⁹⁰SrSiO₃-Zylinder ein Tantalzylinder mit gleichem Durchmesser eingebracht ist.

## Claims

1. A method of preparing highly radioactive, miniaturized ceramic strontium-90 radiation sources,
**characterized in that**
an aqueous solution of a strontium-90 salt is combined with a dissolved titanium, zirconium and/or silicon compound and a solution of one or more ammonium salts of carbonic acid and/or of a low molecular weight organic acid, the solvent is stripped from the mixture, the residue is calcined and, following addition of auxiliary agents, transformed into a plastic state, the plastic mass is microextruded, the strand having formed is subjected to a sintering process and finally cut to the desired length so as to obtain said miniaturized radiation sources.

2. The method as claimed in claim 1,
**characterized in that**
a nitrate or a salt of a low molecular weight organic acid is used as strontium-90 salt.

3. The method as claimed in claim 1 or 2,
**characterized in that**
alcoholates are used as titanium, zirconium and/or silicon compounds, preferably ethylates, propylates, butylates, the iso-forms thereof, as well as the corresponding mixed alcoholates.

4. The method as claimed in claim 3,
**characterized in that**
tetraisopropyl orthotitanate (TiPOT) is used as titanium compound.

5. The method as claimed in claim 3,
**characterized in that**
tetraethoxysilane (TEOS) is used as silicon compound.

6. The method as claimed in claim 3,
**characterized in that**
zirconium(IV) propylate is used as zirconium compound.

7. The method as claimed in any of claims 1 to 6,
**characterized in that**
the molar ratio of ⁹⁰Sr : Me : NH₄ is 0.85-1 : 0.95-1.05 : 1.7-2, preferably 0.93 : 1 : 1.86, wherein Me represents Ti, Zr and/or Si.

8. The method as claimed in any of claims 1 to 7,
**characterized in that**
stripping of the solvent is performed using evaporation and/or sublimation.

9. The method as claimed in any of claims 1 to 8,
**characterized in that**
calcination is performed at a temperature between 650°C and 1000°C, preferably from 800°C to 830°C.

10. The method as claimed in any of claims 1 to 9,
**characterized in that**
the calcined powder in order to be plasticized is added with conventional organic auxiliary agents in amounts of from 6 to 18 wt.-%, relative to the weight of the powder.

11. The method as claimed in any of claims 1 to 10,
**characterized in that**
in addition to the organic auxiliary agents, the calcined powder is added with a Me alcoholate in an amount of from 0.5 to 2 wt.-%, relative to the weight of the powder, wherein Me represents Ti, Zr and/or Si.

12. The method as claimed in any of claims 1 to 11,
**characterized in that**
the sintering temperature is adjusted between 1260°C to 1420°C, preferably from 1370°C to 1390°C.

13. The method as claimed in any of claims 1 to 12,
**characterized in that**
following stripping of the solvent, the starting mass is freeze-dried in an intermediate step, the lyophilizate is subjected to calcination, and processing is continued according to claim 1.

14. The method as claimed in any of claims 1 to 13,
**characterized in that**
the cylindrical radiation sources obtained are enclosed with a body-compatible material.

15. The method as claimed in claim 14,
**characterized in that**
said enclosing is effected by introducing the radiation source in a tube sealed on one side and preferably made of stainless steel, and sealing the tube by means of a cap.

16. The method as claimed in claim 14 or 15,
**characterized in that**
when enclosing the radiation source by means of a tube, tantalum cylinders having the same diameter as the radiation source are introduced into the tube sealed on one side, one in front of and one behind the cylindrical radiation source.

17. A highly radioactive, miniaturized cylindrical ⁹⁰SrTiO₃, ⁹⁰SrSiO₃ or ⁹⁰SrZrO₃ radiation source prepared according to the method as claimed in any of claims 1-16, having an activity of >25 mCi/mm³, preferably ≥30 mCi/mm³ and a diameter of <0.7 mm, preferably <0.4 mm.

18. The radiation source as claimed in claim 17,
**characterized in that**
said radiation source is enclosed by a body-compatible material in the form of a tube.

19. The radiation source as claimed in claim 18,
**characterized in that**
tantalum cylinders having the same diameter are introduced into the tube, one in front of and one behind the ⁹⁰SrTiO₃, ⁹⁰SrSiO₃ or ⁹⁰SrZrO₃ cylinder.

## Revendications

1. Procédé de production de sources de rayonnement de strontium-90 céramiques miniaturisées hautement radioactives, **caractérisé en ce que** la solution aqueuse d'un sel de strontium-90 est combinée avec un composé du titane, du zirconium et/ou du silicium se trouvant en solution ainsi qu'avec la solution d'un ou plusieurs sels d'ammonium de l'acide carbonique et/ou d'un acide organique de faible masse moléculaire, le solvant est retiré du mélange, le résidu est calciné et, après addition d'adjuvants, converti en un état plastique, la masse plastique est micro-extrudée, le fil qui se forme est soumis à un processus de frittage et enfin coupé aux longueurs souhaitées, de sorte que des sources de rayonnement miniaturisées sont obtenues.

2. Procédé selon la revendication 1, **caractérisé en ce que** le nitrate ou le sel d'un acide organique de faible masse moléculaire est utilisé comme sel de strontium-90.

3. Procédé selon la revendication 1 ou 2, **caractérisé en ce que** des alcoolates, de préférence des éthylates, propylates, butylates, leurs isoformes ainsi que les alcoolates mixtes correspondants sont utilisés comme composés du titane, du zirconium et du silicium.

4. Procédé selon la revendication 3, **caractérisé en ce que** l'orthotitanate de tétraisopropyle (TiPOT) est utilisé comme composé du titane.

5. Procédé selon la revendication 3, **caractérisé en ce que** le tétraéthoxysilane (TEOS) est utilisé comme composé du silicium.

6. Procédé selon la revendication 3, **caractérisé en ce que** le propylate de zirconium (IV) est utilisé comme composé du zirconium.

7. Procédé selon l'une des revendications 1 à 6, **caractérisé en ce que** le rapport molaire ⁹⁰Sr : Me : NH₄ est de 0,85-1 : 0,95-1,05 : 1,7-2, de préférence 0,93 : 1 : 1,86, où Me représente Ti, Zr et/ou Si.

8. Procédé selon l'une des revendications 1 à 7, **caractérisé en ce que** le retrait du solvant a lieu par évaporation et/ou sublimation.

9. Procédé selon l'une des revendications 1 à 8, **caractérisé en ce que** la calcination est réalisée à une température de 650°C à 1 000°C, de préférence de 800°C à 830°C.

10. Procédé selon l'une des revendications 1 à 9, **caractérisé en ce que** des adjuvants organiques courants sont ajoutés pour la plastification à la poudre calcinée en une quantité de 6 % à 18 % en masse, par rapport à la masse de la poudre.

11. Procédé selon l'une des revendications 1 à 10, **caractérisé en ce que**, outre les adjuvants organiques, un alcoolate de Me est ajouté à la poudre calcinée en une quantité de 0,5 % à 2 % en masse, par rapport à la masse de la poudre, où Me représente Ti, Zr et/ou Si.

12. Procédé selon l'une des revendications 1 à 11, **caractérisé en ce que** la température de frittage est fixée entre 1 260°C et 1 420°C, de préférence entre 1 370°C et 1 390°C.

13. Procédé selon l'une des revendications 1 à 12, **caractérisé en ce que**, après le retrait du solvant, on lyophilise la masse initiale dans une étape intermédiaire, on calcine le lyophilisat et on procède ensuite selon la revendication 1.

14. Procédé selon l'une des revendications 1 à 13, **caractérisé en ce que** les sources de rayonnement cylindriques obtenues sont incluses dans un matériau biocompatible.

15. Procédé selon la revendication 14, **caractérisé en ce que** l'inclusion a lieu par introduction de la source de rayonnement dans un petit tube fermé d'un côté, de préférence en acier spécial, et par fermeture du petit tube au moyen d'un couvercle.

16. Procédé selon la revendication 14 ou 15, **caractérisé en ce que**, lors de l'inclusion de la source de rayonnement au moyen d'un petit tube, des cylindres de tantale de même diamètre que la source de rayonnement sont introduits dans le petit tube fermé d'un côté devant et derrière la source de rayonnement cylindrique.

17. Source de rayonnement de ⁹⁰SrTiO₃, ⁹⁰SrSiO₃ ou ⁹⁰SrZrO₃ cylindrique miniaturisée hautement radioactive produite selon le procédé selon l'une des revendications 1 à 16 ayant une activité > 25 mCi/mm³, de préférence ≥ 30 mCi/mm³ et un diamètre < 0,7 mm, de préférence < 0,4 mm.

18. Source de rayonnement selon la revendication 17, **caractérisée en ce qu'**elle est incluse dans un matériau biocompatible sous forme d'un petit tube.

19. Source de rayonnement selon la revendication 18, **caractérisée en ce que** des cylindres de tantale de même diamètre sont introduits dans le petit tube devant et derrière le cylindre de ⁹⁰SrTiO₃, ⁹⁰SrZrO₃ ou ⁹⁰SrSiO₃.
